# FASCICULE DE BREVET EUROPEEN

(11) **EP 0 761 343 B1**
(45) Date de publication et mention de la délivrance du brevet: **27.02.2002**
(21) Numéro de dépôt: 96420255.0
(22) Date de dépôt: 25.07.1996
(51) Int. Cl.: B22D 11/06

(54) **Procédé et dispositif de démarrage d'une machine de coulée continue entre cylindres**
Verfahren und Vorrichtung zum Anfahren einer Giesswalzenstranggussanlage
Method and apparatus for starting a continuous roll caster installation

(30) Priorité: 03.08.1995 FR 9509645
(43) Date de publication de la demande: 12.03.1997
(73) Titulaire: PECHINEY RHENALU, 92400 Courbevoie (FR)
(72) Inventeur: Mente, Pierre-Yves, 68600 Neuf-Brisach (FR); Cortes, Marcel, 38190 Brignoud (FR)
(74) Mandataire: Mougeot, Jean-Claude

(56) Documents cités:
- EP-A- 0 443 204
- EP-A- 0 596 202
- FR-A- 2 398 565
- GB-A- 897 412
- US-A- 3 405 757
- US-A- 4 550 767
- US-A- 5 343 932

## Description

### DOMAINE TECHNIQUE

L'invention concerne le domaine de la coulée continue entre cylindres (généralement désignée en anglais sous le terme de rollcasting) de l'aluminium et ses alliages. L'invention concerne plus particulièrement la coulée de bandes d'aluminium ou alliage d'aluminium d'épaisseur inférieure ou égale à 4,5 mm.

### PROBLEME POSE

Plus d'une centaine de machines de coulée continue entre cylindres fonctionnent actuellement de manière tout à fait industrielle et produisent plus d'un million de tonnes par an de bandes d'aluminium d'épaisseur comprise entre 6 et 10 mm.

Ces bandes sont ensuite laminées à froid jusqu'à l'épaisseur finale qui dépend de l'application visée. A titre d'exemple une bande destinée à l'application boîte boisson sera laminée à froid à partir de l'épaisseur 6/10 mm issue de la machine de coulée continue jusqu'à 0,3 mm environ.

De nombreux documents décrivent des machines de ce type comme par exemple le brevet européen EP-A-0443204.

Depuis longtemps, les fabricants et utilisateurs de ces machines de coulée continue entre cylindres se préoccupent de diminuer l'épaisseur de coulée pour réduire le nombre de passes de laminage à froid ultérieures donc les frais de transformation. Une motivation particulière est de plus apportée dans le cas fréquent où coexistent la coulée continue entre cylindres et le procédé conventionnel comportant coulée de plateaux et laminage à chaud dans un laminoir classique. Les laminoirs à chaud classiques fournissent une bande d'épaisseur 2/3 mm. Si les machines de coulée continue entre cylindres pouvaient fournir des bandes de cette épaisseur, la ligne de laminage à froid ultérieure pourrait recevoir indifféremment des bandes issues de coulée continue entre cylindres ou des bandes issues du procédé conventionnel avec des conséquences très favorables sur l'organisation de la production et la productivité des laminoirs à froid.

Une autre motivation déjà ancienne pour couler plus mince résulte des études de simulation numérique du procédé de coulée continue entre cylindres. Ces études ont montré que, en coulant plus mince, on pouvait augmenter beaucoup la vitesse de coulée à tel point que la productivité de la machine de coulée en tonnes par heure et à largeur de bande constante serait augmentée si on réduisait l'épaisseur. Ces études de simultation ont été confirmées par des essais de laboratoire ou sur ligne pilote.

On peut donc envisager grâce à la coulée à faible épaisseur de faire d'une pierre deux coups. D'une part on peut augmenter la production de la machine de coulée donc diminuer le coût de la bande. D'autre part on peut fournir une bande plus proche de l'épaisseur finale donc nécessitant moins de frais de transformation ultérieure.

Malgré tous ces avantages potentiels, la coulée continue entre cylindres d'une bande mince (≤ 4,5 mm) ne s'est pas encore développée industriellement. Un des obstacles les plus importants réside dans la difficulté du démarrage de la machine.

Le démarrage d'une machine de coulée continue conventionnelle (épaisseur de bande de 6 à 10 mm) n'est déjà pas simple. D'une part il faut assurer dans le sens large une distribution homogène du métal liquide (on coule des bandes jusqu'à 2 m de large). D'autre part dans le sens longitudinal de la bande, il faut trouver un équilibre entre une solidification trop rapide bloquant la machine et une solidification trop lente aboutissant à des percées de métal liquide en sortie de machine.

On comprend aisément que la maitrise de ces deux aspects est rendue beaucoup plus difficile encore lorsque l'on essaie de couler à des épaisseurs ≤ 4,5 mm. C'est ce qui a longtemps bloqué le développement industriel de la coulée mince entre cylindres. Aucun des documents de l'art antérieur, par exemple le brevet EP-A-0443204, n'enseigne comment démarrer de manière satisfaisante une machine entre cylindres à très faible épaisseur. C'est le problème que résoud la présente invention.

### DESCRIPTION DE L'INVENTION

Le premier objet de l'invention est un procédé pour le démarrage d'une machine de coulée continue entre cylindres produisant des bandes d'aluminium ou d'alliage d'aluminium d'épaisseur inférieure ou égale à 4,5 mm comprenant les étapes :
- mise en place dans le bac (11) alimentant la zone centrale de l'injecteur (12) d'un capteur de niveau (21)
- mise en place d'un ou de plusieurs barrage(s) amovible(s) (14) entre le bac (11) et la zone centrale de l'injecteur (12)
- préchauffage du bac (11) et de la zone de l'injecteur (12)
- préchauffage des cylindres (51) de la machine de coulée
- déclenchement de-la rotation des cylindres (51)
- déclenchement de l'alimentation en métal liquide
- ouverture du ou des barrage(s) (14) lorsque le métal liquide atteint dans le bac (11) un niveau donné
- régulation du niveau du métal liquide dans le bac (11)
- ajustement de la position de l'injecteur
caractérisé pendant la période de démarrage en ce que la loi de régulation du niveau du métal liquide est une loi préétablie fonction du temps et que :
- soit la loi de déplacement de l'injecteur afin de maintenir constante la distance entre les lèvres de l'injecteur (13) et les cylindres (51) est une loi préétablie fonction du temps;
- soit le déplacement de l'injecteur afin de maintenir constante la distance entre les lèvres de l'injecteur (13) et les cylindres (51) est commandé par un régulateur qui, à partir d'une mesure in situ de la position réelle de l'injecteur, déplace celui-ci pour maintenir entre 0,1 et 0,5 mm la distance entre les lèvres de l'injecteur et les cylindres.

Le deuxième objet de l'invention est un dispositif pour alimenter en métal liquide une machine de coulée continue entre cylindres produisant des bandes d'aluminium ou d'alliage d'aluminium d'épaisseur inférieure ou égale à 4,5 mm. Ce dispositif sert à alimenter la machine pendant toute la durée de la coulée mais il résoud également le problème critique du démarrage de la machine. Ce dispositif comprend :
- un injecteur (1) destiné à amener le métal liquide entre les cylindres (51) comprenant un bac (11), une zone centrale (12) et des lèvres d'extrémité (13)
- un(des) barrage(s) (14) amovible(s) entre le bac (11) et la zone centrale de l'injecteur (12)
- un capteur de niveau du métal liquide (21) positionné dans le bac (11)
- un actionneur (22) agissant sur le basculement du four d'alimentation ou sur la plus ou moins grande ouverture de l'orifice du four d'alimentation.
- un premier régulateur (23) disposant d'une consigne de niveau, comparant à cette consigne le niveau réel fourni par ledit capteur de niveau (21) et agissant en conséquence sur ledit actionneur (22) pour respecter la loi de niveau
- un support d'injecteur (41) qui peut se déplacer horizontalement dans l'axe de la coulée et verticalement perpendiculairement à l'axe de la coulée grâce à un mécanisme de déplacement (43) et qui est équipé de capteurs de position (42)
- un deuxième régulateur (44) qui dispose d'une consigne de déplacement du support d'injecteur (41), la compare à la position réelle fournie par les capteurs de position (42) et provoque en conséquence le déplacement dudit support d'injecteur (41) pour respecter la consigne.

Le dispositif suivant l'invention est caractérisé en ce que l'injecteur (36) :
- comporte à son extrémité côté cylindres des lèvres (13) dont les faces internes au contact du métal liquide sont parallèles
- a une forme telle que la distance qui sépare dans sa zone centrale (12) sa partie supérieure (15) et sa partie inférieure (16) est de 1,5 à 5 fois supérieure à la distance qui sépare les lèvres (13).

### FIGURES

La figure 1 est une vue en coupe schématisée d'une machine de coulée entre cylindres.
La figure 2 est une vue de dessus schématisée d'une machine de coulée entre cylindres.
La figure 3a représente en coupe un ensemble bac/injecteur conventionnel.
La figure 3b représente en coupe un ensemble bac/injecteur suivant une version préférée de l'invention.
La figure 4a représente en perspective un ensemble bac/injecteur où le bac a une largeur inférieure à la largeur de la zone centrale de l'injecteur.
La figure 4b représente en perspective un ensemble bac/injecteur suivant une version préférée de l'invention où la largeur du bac est égale à la largeur de la zone centrale de l'injecteur.
La figure 5a représente en perspective un ensemble bac/injecteur où le passage entre bac et zone centrale de l'injecteur est fermé par une entretoise elle-même percée de passages espacés sur toute la largeur.
La figure 5 b représente en perspective un ensemble bac/injecteur suivant une version préférée de l'invention où le passage entre bac et zone centrale de l'injecteur est entièrement libre et où le barrage est constitué d'une plaque d'un seul tenant sur toute la largeur.

### DESCRIPTION DETAILLEE DE l'INVENTION

On peut utiliser dans le cadre de l'invention les injecteurs habituellement utilisés dans la coulée continue entre cylindres des bandes plus épaisses (6-10 mm). Ces injecteurs ont des formes très variées, comportent ou non des chicanes et des entretoises et sont fabriqués généralement dans des matériaux réfractaires comme par exemple des fibres céramiques.

Un injecteur conventionnel est représenté fig. 3a.

Un injecteur comporte une partie supérieure (15) et une partie inférieure (16) entre lesquelles s'écoule le métal liquide. L'injecteur comporte trois zones : une zone amont appelée bac (11) qui reçoit le métal liquide en provenance du four (31), une zone centrale (12) qui peut comporter un certain nombre de chicanes et entretoises et une zone d'extrémité, côté cylindres, que l'on désigne habituellement par le terme de lèvres (13).

Bien que les injecteurs habituels puissent être utilisés dans le cadre de l'invention, la demanderesse a mis en évidence que, dans le cas particulièrement difficile de la coulée de bande mince (≤ 4,5 mm), il était avantageux d'utiliser un injecteur particulier qui comporte les caractéristiques suivantes : d'une part les faces internes des deux lèvres (13) qui sont en contact avec le métal liquide sont parallèles; d'autre part l'injecteur est dessiné d'une manière telle que la distance qui sépare sa partie supérieure (15) et sa partie inférieure (16) dans la zone centrale (12), distance qui correspond à l'épaisseur de métal liquide quand la machine de coulée est en fonctionnement, est notablement supérieure à la distance qui sépare les faces internes parallèles des deux lèvres (13) à l'extrémité de l'injecteur. Il se crée ainsi une charge de métal qui s'avère très favorable au démarrage d'une coulée de bandes minces (≤ 4,5 mm) dans le cadre de l'invention.

Les meilleurs résultats sont obtenus lorsque l'épaisseur de métal liquide dans la zone centrale de l'injecteur est comprise entre 1,5 et 5 fois l'épaisseur du métal liquide entre les lèvres.

Un tel injecteur est représenté à la fig. 3b.

Le bac (11) qui reçoit le métal liquide en provenance du four et le répartit dans la zone centrale de l'injecteur (12) peut avoir une largeur inférieure à la largeur de la zone centrale de l'injecteur (12). C'est le cas représenté fig. 4a. Mais il se crée dans ce cas là des zones "mortes" dans l'écoulement du métal liquide qui rendent plus difficile la maitrise de la température du métal liquide pendant la période de démarrage. Pour le démarrage d'une coulée de bande mince (≤ 4,5 mm), il est plus avantageux d'utiliser un bac dont la largeur est égale à la largeur de la zone centrale de l'injecteur (fig. 4b). Ce bac peut ou non être équipé d'un brasseur électromagnétique destiné à homogénéiser la température du métal contenu.

Plusieurs configurations sont possibles pour le(s) barrage(s) (14) séparant le bac (11) de la zone centrale de l'injecteur (12). La figure 5a représente une configuration où l'injecteur est dessiné de telle manière que le passage entre le bac (11) et la zone centrale (12) est entièrement libre sur toute la largeur de l'injecteur. Dans ce cas le barrage (14) correspondant est constitué par une plaque d'un seul tenant sur toute la largeur. La figure 5b représente une configuration où le passage entre le bac (11) et la zone centrale de l'injecteur (12) est obstrué par une entretoise faisant partie intégrante de l'injecteur. Cette entretoise est percée de plusieurs orifices de passage répartis sur toute la largeur de l'injecteur. Au droit de chacun des orifices, se trouve un barrage (14).

Toutes ces configurations sont possibles dans le cadre de l'invention. Les matériaux utilisés pour ce(s) barrage(s) sont tous les matériaux habituellement utilisés dans la coulée d'aluminium tels que réfractaire ou acier poteyé.

La maitrise des températures du métal liquide tout le long de la chaîne qui va du four aux cylindres est un point essentiel pour réussir un démarrage. Dans certaines installations, l'inertie thermique du four ou la présence de dispositifs de traitement et/ou de filtration en continu rendent plus difficile cette maitrise. Il arrive que les conditions optimales pour le démarrage en ce qui concerne la température du métal liquide soient sensiblement différentes des conditions du régime permanent et que le passage du régime de démarrage au régime permanent nécessite beaucoup de temps ce qui nuit à la productivité de la machine et à la régularité de la qualité de la bande. Il est utile dans ce cas de prévoir une réserve de métal liquide d'appoint dans un four ou une poche annexes, maintenu à une température précise. Ce métal liquide d'appoint se substitue ou s'ajoute au métal liquide en provenance du four pendant la période de démarrage.

On peut utiliser dans le cadre de l'invention tout système de régulation de niveau habituellement utilisé dans la coulée de l'aluminium en général. Le capteur (21) peut être inductif ou capacitif ou laser. L'actionneur (23) peut être un actionneur à quenouille ou à trappe. La demanderesse a cependant mis en évidence qu'il était particulièrement avantageux d'utiliser pour le démarrage d'une coulée de bandes minces (≤ 4,5 mm) un capteur capacitif qui a l'avantage d'avoir un temps de réponse rapide.

La loi d'évolution du niveau donnée comme consigne au régulateur (23) est dans une version simplifiée de l'invention une loi préétablie par des expérimentations préalables et simplement fonction du temps. Il est possible également de donner au régulateur (23) comme consigne une loi de niveau dépendant de la vitesse de coulée et non du temps. Il est possible enfin d'adopter une solution mixte où la loi de niveau est une loi préétablie en fonction du temps, éventuellement corrigée par la mesure de vitesse lorsque celle-ci s'écarte d'une plage donnée.

La loi de déplacement du support d'injecteur donnée comme consigne au régulateur (44) est dans une version simplifiée de l'invention une loi préétablie par des expérimentations préalables et simplement fonction du temps. Il est possible également de donner au régulateur (44) comme consigne une loi de déplacement du support de l'injecteur dépendant de la mesure du serrage des cylindres ou une loi de déplacement dépendant d'une mesure in situ de la position de l'injecteur. Il est possible enfin d'adopter des solutions mixtes où la loi de déplacement est une loi préétablie et fonction du temps, éventuellement corrigée par la mesure du serrage des cylindres et/ou de la mesure de la position de l'injecteur lorsque ces paramètres s'écartent d'une plage donnée. Le but de cet ajustement permanent de la position de l'injecteur est de maintenir entre 0,1 et 0,5 mm la distance qui sépare les lèvres des cylindres et de faire coïncider le plan central de l'injecteur avec le plan de coulée (53) équidistant des deux cylindres.

Le déplacement précis du support d'injecteur qui permet d'ajuster le positionnement de celui-ci est assuré par tout moyen classique en mécanique compte tenu de la précision recherchée et de l'environnement particulier d'une coulée d'aluminium. Par exemple des moteurs pas à pas conviennent parfaitement.

Le procédé et le dispositif de démarrage suivant l'invention trouvent leur pleine efficacité lorsque l'ensemble des opérations est automatisé, évitant ainsi les risques de défaillance humaine. Mais on peut également utiliser le procédé suivant l'invention en maintenant des interventions manuelles comme par exemple l'ouverture du ou des barrages.

Dans une version complètement automatisée du procédé suivant l'invention, le processus détaillé est le suivant :
- introduction manuelle des données concernant l'alliage et l'épaisseur coulée
- recherche automatique dans le fichier des lois correspondantes de niveau et de déplacement de l'injecteur
- recherche automatique des consignes concernant les températures au démarrage dans le bac, l'injecteur, les cylindres
- vérification automatique par les capteurs appropriés que ces consignes sont respectées. Vérification automatique par un capteur approprié de la fermeture du barrage
- indication "Prêt au démarrage"
- déclenchement manuel de la coulée
- mise en route automatique de la rotation des cylindres
- ouverture automatique du barrage lorsque le niveau de consigne est atteint
- régulation automatique de l'alimentation en métal liquide par le couple capteur-actionneur de niveau dans le bac suivant la loi sélectionnée
- ajustement automatique de la position de l'injecteur suivant la loi sélectionnée.

## Revendications

1. Procédé pour le démarrage d'une machine de coulée continue entre cylindres produisant des bandes d'aluminium ou d'alliages d'aluminium d'épaisseur inférieure ou égale à 4.5 mm comprenant les étapes :
- mise en place dans le bac (11) alimentant la zone centrale de l'injecteur (12) d'un capteur de niveau (21)
- mise en place d'un ou de plusieurs barrage(s) amovible(s) (14) entre le bac (11) et la zone centrale de l'injecteur (12)
- préchauffage du bac (11) et de la zone centrale de l'injecteur (12)
- préchauffage des cylindres (51) de la machine de coulée
- déclenchement de la rotation des cylindres (51)
- déclenchement de l'alimentation en métal liquide
- ouverture du ou des barrage(s) (14) lorsque le métal liquide atteint dans le bac (11) un niveau donné
- régulation du niveau du métal liquide dans le bac (11)
- ajustement de la position de l'injecteur
**caractérisé**, pendant la période de démarrage, en ce que la loi de régulation du niveau de métal liquide et la loi de déplacement de l'injecteur afin de maintenir constante la distance entre les lèvres de l'injecteur (13) et les cylindres (51) sont des lois préétablies fonction du temps.

2. Procédé pour le démarrage d'une machine de coulée continue entre cylindres produisant des bandes d'aluminium ou d'alliages d'aluminium d'épaisseur inférieure ou égale à 4,5 mm comprenant les étapes :
- mise en place dans le bac (11) alimentant la zone centrale de l'injecteur (12) d'un capteur de niveau (21)
- mise en place d'un ou de plusieurs barrage(s) amovible(s) (14) entre le bac (11) et la zone centrale de l'injecteur (12)
- préchauffage du bac (11) et de la zone centrale de l'injecteur (12)
- préchauffage des cylindres (51) de la machine de coulée
- déclenchement de la rotation des cylindres (51)
- déclenchement de l'alimentation en métal liquide
- ouverture du ou des barrage(s) (14) lorsque le métal liquide atteint dans le bac (11) un niveau donné
-régulation du niveau du métal liquide dans le bac (11)
-ajustement de la position de l'injecteur
**caractérisé**, pendant la période de démarrage, en ce que la loi de régulation du niveau du métal liquide est une loi préétablie fonction du temps et que le déplacement de l'injecteur afin de maintenir constante la distance entre les lèvres de l'injecteur (13) et les cylindres (51) est commandé par un régulateur qui, à partir d'une mesure in situ de la distance entre les lèvres de l'injecteur et les cylindres, maintient cette distance entre 0,1 et 0,5 mm.

3. Procédé suivant les revendications 1 ou 2, **caractérisé en ce que** les différentes séquences sont déclenchées d'une manière entièrement automatique.

4. Dispositif pour alimenter en métal liquide une machine de coulée continue entre cylindres produisant des bandes d'aluminium ou d'alliage d'aluminium d'épaisseur inférieure ou égale à 4,5 mm comprenant :
- un ensemble bac/injecteur (11,12,13) destiné à amener le métal liquide entre les cylindres
- un ou plusieurs barrage(s) amovible(s) (14) permettant d'obstruer puis de libérer le passage du métal liquide entre le bac (11) et la zone centrale de l'injecteur (12)
- un capteur de niveau (21) du métal liquide dans le bac (11)
- un actionneur (22) agissant sur le basculement du four d'alimentation ou sur la plus ou moins grande ouverture de l'orifice de four d'alimentation
- un premier régulateur (23) disposant comme consigne d'une loi de niveau, comparant à cette consigne le niveau réel fourni par le capteur de niveau et agissant en conséquence sur l'actionneur (22) pour respecter la loi de niveau
- un support d'injecteur (41) qui peut se déplacer horizontalement dans l'axe de la coulée et verticalement perpendiculairement à cet axe et qui est équipé de capteurs de position (42)
- un deuxième régulateur (44) disposant comme consigne d'une loi de déplacement comparant à cette consigne la position réelle fournie par le capteur de position (42) et provoquant en conséquence le déplacement du support d'injecteur (41) pour respecter la consigne
**caractérisé en ce que** l'injecteur :
- comporte à son extrémité côté cylindres des lèvres (13) dont les faces internes au contact du métal liquide sont parallèles
- a une forme telle que la distance qui sépare dans sa zone centrale (12) sa partie supérieure (15) et sa partie inférieure (16) est de 1,5 à 5 fois supérieure à la distance qui sépare les lèvres (13).

5. Dispositif suivant la revendication 4 **caractérisé en ce que** le capteur de niveau (21) du métal liquide dans le bac (11) est un capteur capacitif.

## Patentansprüche

1. Verfahren zum Anfahren einer Gießwalzenbandgiessanlage zur Herstellung von Bändern aus Aluminium oder Aluminiumlegierungen in einer Dicke bis zu 4,5 mm, das folgende Schritte umfasst:
- Anbringung eines Gießspiegelmesssystems (21) in dem Tiegel (11), die das Zentrum der Zuführungsdüse (12) befüllt
- Anbringung einer oder mehrerer Sperrklappe(n) (14) zwischen dem Tiegel (11) und dem Zentrum der Zuführungsdüse (12)
- Vorheizen des Tiegels (11) und des Zentrums der Zuführungsdüse (12)
- Vorheizen der Gießwalzen (51) der Bandgiessanlage
- Einschalten der Rotation der Gießwalzen (51)
- Einschalten der Flüssigmetallzufuhr
- Öffnen der Sperrklappe(n) (14), sobald das Flüssigmetall einen bestimmten Füllstand im Tiegel (11) erreicht
- Regulierung des Flüssigmetallspiegels im Tiegel (11)
- Berichtigung der Stellung der Zuführungsdüsen,
**dadurch gekennzeichnet, dass** in der Anfahrphase der festgelegte Regelungswert des Flüssigmetallspiegels und der festgelegte Wert für die Verschiebung der Zuführungsdüsen zeitabhängig festgelegte Einstellungen sind, damit der Abstand zwischen dem Schnabel (13) der Zuführungsdüsen und den Gießwalzen (51) konstant gehalten wird.

2. Verfahren zum Anfahren einer Gießwalzenbandgiessanlage zur Herstellung von Bändern aus Aluminium oder Aluminiumlegierungen in einer Dicke bis zu 4,5 mm, das folgende Schritte umfasst:
- Anbringung eines Gießspiegelmesssystems (21) in dem Tiegel (11) zur Befüllung des Zentrums der Zuführungsdüse (12)
- Anbringungen einer oder mehrerer Sperrklappe(n) (14) zwischen dem Tiegel (11) und dem Zentrum der Zuführungsdüse (12)
- Vorheizen des Tiegels (11) und des Zentrums der Zuführungsdüsen (12)
- Vorheizen der Gießwalzen (51) der Bandgiessanlage
- Einschalten der Rotation der Gießwalzen (51)
- Einschalten der Flüssigmetallzufuhr
- Öffnen der Sperrklappe(n) (14), sobald das Flüssigmetall einen bestimmten Füllstand im Tiegel (11) erreicht
- Regulierung des Flüssigmetallspiegels im Tiegel (11)
- Berichtigung der Stellung deer Zuführungsdüsen,
**dadurch gekennzeichnet, dass** während der Anfahrphase der festgelegte Regelwert für den Gießspiegel des Flüssigmetalls eine zeitabhängige voreingestellte Einstellung ist, und dass, um den Abstand zwischen dem Kokillenschnabel (13) und den Gießwalzen (51) konstant zu halten, das Verschieben der durchgängigen Kokille durch einen Regler gesteuert wird, der diese Distanz mit einer in-situ-Abstandsmessung zwischen dem Kokillenschnabel und den Gießwalzen im Bereich von 0,1 bis 0,5 mm hält.

3. Verfahren nach Anspruch 1 oder 2, **dadurch gekennzeichnet, dass** die verschiedenen Sequenzen vollautomatisch ausgelöst werden.

4. Vorrichtung für die Flüssigmetallbeschickung einer Gießwalzenbandgiessanlage zur Herstellung von Bändern aus Aluminium oder Aluminiumlegierungen in einer Dicke bis zu 4,5 mm bestehend aus:
- einer Tiegel/Zuführungsdüsen-Einheit (11, 12, 13), die dazu bestimmt ist, das Flüssigmetall zwischen den Gießwalzen zuzuführen
- einer oder mehreren beweglichen Sperrklappen (14), mit denen der Durchfluss des Flüssigmetalls zwischen dem Tiegel (11) und dem Zentrum der Zuführungsdüsen (12) verhindert und dann geöffnet werden kann
- einem Gießspiegelmesssystem (21) im Tiegel (11)
- einem Wirkglied (22), das auf die Kippvorrichtung des Giessofens oder auf die mehr oder weniger große Öffnung des Ofenaustritts wirkt
- einem ersten Regler (23) mit einem festgelegten Gießspiegelwert als Stellwert, der diesen Stellwert mit dem tatsächlichen, vom Gießspiegelmesssystem ermittelten Wert vergleicht, und der dann das Wirkglied (22) betätigt, damit der festgelegte Füllstandswert eingehalten wird
- einem Zuführungsdüsengestell (41), das horizontal auf der Gießachse und vertikal senkrecht zu dieser Achse verfahren kann und mit Stellungssensoren (42) bestückt ist
- einem zweiten Regler (44) mit einem festgelegten Verschiebewert als Stellwert, der diesen Stellwert mit der tatsächlichen, vom Stellungssensor (42) ermittelten Stellung vergleicht und dementsprechend das Verschieben des Zuführungsdüsengestells (41) bewirkt, so dass der Stellwert eingehalten wird
**dadurch gekennzeichnet, dass** die Zuführungsdüse:
- an dem walzenseitigen Ende einen Schnabel (13) aufweist, dessen flüssigmetallberührte Innenseiten parallel sind
- eine Form aufweist, bei der der Abstand zwischen dem oberen Teil (15) und dem unteren Teil (16) ihres Zentrums (12) um das 1,5 bis 5-fache größer ist als der Abstand, der zwischen den beiden Schnabelhälften (13) besteht.

5. Vorrichtung nach Anspruch 4, **dadurch gekennzeichnet, dass** das Gießspiegelmesssystem (21) des Flüssigmetalls im Tiegel (11) ein kapazitives Messsystem ist.

## Claims

1. Process for starting a continuous casting machine between rolls producing aluminium or aluminium alloy strips with a thickness equal to or less than 4.5 mm comprising the following steps:
- placing a level sensor (21) in the tank (11) supplying the central part of the injector (12),
- placing one or several removable dam(s) (14) between the tank (11) and the central part of the injector (12),
- preheating of the tank (11) and the central part of the injector (12),
- preheating of the rolls (51) of the casting machine,
- triggering the rotation of the rolls (51),
- triggering the supply of liquid metal,
- opening the dam(s) (14) when the liquid metal reaches a given level in the tank (11),
- regulating the level of the liquid metal in the tank (11),
- adjusting the position of the injector,
**characterised**, during the start up period, in that the control function for regulating the level of the liquid metal and the control function for displacing the injector, in order to keep the distance between the lips of the injector (13) and the rolls (51) constant, are predefined functions of time.

2. Process for starting a continuous casting machine between rolls producing aluminium or aluminium alloy strips with a thickness equal to or less than 4.5 mm including the following steps:
- placing a level sensor (21) in the tank (11) supplying the central part of the injector (12),
- placing one or several removable dam(s) (14) between the tank (11) and the central part of the injector (12),
- preheating of the tank (11) and the central part of the injector (12),
- preheating of the rolls (51) of the casting machine,
- triggering the rotation of the rolls (51),
- triggering the supply of liquid metal,
- opening the dam(s) (14) when the liquid metal reaches a given level in the tank (11),
- regulating the level of the liquid metal in the tank (11),
- adjusting the position of the injector,
**characterised**, during the start period, in that the control function for regulation of the level of liquid metal is a predefined function of time, and in that the injector displacement, in order to keep the distance between the lips of the injector (13) and the rolls (51) constant, is controlled by a regulator that keeps this distance between 0.1 and 0.5 mm, based on an in situ measurement of the distance between the lips of the injector and the rolls.

3. Process according to claim 1 or 2, **characterised in that** the different sequences are initiated fully automatically.

4. Device for feeding liquid metal into a continuous casting machine between rolls producing aluminium or aluminium alloy strips with a thickness less than or equal to 4.5 mm and comprising:
- a tank/injector assembly (11, 12, 13) designed to feed the liquid metal between the rolls,
- one or several removable dam(s) (14) capable of obstructing and then opening the passage of liquid metal between the tank (11) and the central area of the injector (12),
- a level sensor (21) of the liquid metal in the tank (11),
- an actuator (22) that tips the supply furnace or controls the largest or smallest opening of the supply furnace orifice,
- a first regulator (23) controlled by a set value determined using a level function, comparing this set value and the real level output by the level sensor, and taking appropriate action on the actuator (22) to respect the level function,
- an injector support (41) that can move horizontally along the centre line of the pour axis and vertically perpendicular to this axis, and that is provided with position sensors (42),
- a second regulator (44) controlled by a set value determined using a displacement equation, comparing this set value and the real position output by the position sensor (42), and taking appropriate action on displacement of the injector support (41) to respect the set value,
**characterised in that** the injector:
- comprises lips (13) at its roll end, in which the inside faces of the lips in contact with the liquid metal are parallel,
- has a shape such that the distance that separates its upper part (15) from its lower part (16) in its central area (12) is 1.5 to 5 times greater than the distance that separates the lips (13).

5. Device according to claim 4, **characterised in that** the level sensor (21) of the liquid metal in the tank (11) is a capacitive sensor.
